# EUROPÄISCHE PATENTSCHRIFT

(11) **EP 0 769 987 B1**
(45) Veröffentlichungstag und Bekanntmachung des Hinweises auf die Patenterteilung: **06.10.1999**
(21) Anmeldenummer: 95925675.1
(22) Anmeldetag: 04.07.1995
(51) Int. Cl.: B05D 3/08, B05D 3/02, B05D 7/14

(54) **VERFAHREN UND VORRICHTUNG ZUM BESCHICHTEN VON METALLISCHEN BESCHICHTUNGSTRÄGERN MIT EINEM BESCHICHTUNGSMITTEL AUF DER BASIS VON KUNSTSTOFF**
PROCESS AND DEVICE FOR COATING METALLIC SUBSTRATES WITH A PLASTIC-BASED COATING AGENT
PROCEDE ET DISPOSITIF D'ENDUCTION DE SUPPORTS METALLIQUES AVEC UN AGENT D'ENDUCTION A BASE DE MATIERES PLASTIQUES

(30) Priorität: 05.07.1994 DE 4424768
(43) Veröffentlichungstag der Anmeldung: 02.05.1997
(73) Patentinhaber: AGA Gas GmbH & Co. KG, 22529 Hamburg (DE); EWT Handelshaus GmbH Sachsen, 08058 Zwickau (DE)
(72) Erfinder: Koppe, Kurt, Prof. Dr.-Ing., 06849 Dessau (DE)
(74) Vertreter: Tragsdorf, Bodo, Dipl.-Ing.
(86) Internationale Anmeldenummer: DE9500846
(87) Internationale Veröffentlichungsnummer: WO9601156

(56) Entgegenhaltungen:
- DE-A- 4 028 198
- FR-A- 2 399 907
- US-A- 3 965 551
- US-E- R E30 169

## Beschreibung

Die Erfindung betrifft ein Verfahren und eine Vorrichtung zum Beschichten von länglichen oder leicht gekrümmten metallischen Beschichtungsträgern mit einem Beschichtungsmittel auf der Basis von Kunststoff, vorzugsweise Pulver.

Die in der Praxis häufig angewendeten Oberflächenschutzverfahren für Metalle sind das Flammspritzen und Sintern von Kunststoffen.
Beim Flammspritzen werden die Pulverpartikel durch die Flamme geblasen und dabei angeschmolzen. Dadurch werden sie klebrig und haften auf dem auf ca. 200° C vorerwärmten Spritzuntergrund. Innerhalb der Flammspritzpistole erfolgt keine Vermischung von Brenngas und Preßluft. Das Gas wird nach Verlassen der Pistolenmündung entzündet, wobei der benötigte Sauerstoff zum Verbrennen aus der Umgebungsluft entnommen wird.
Das Flammspritzen erfolgt in der Praxis manuell, wobei größere Flächen nach der "Kreuzband" - Methode beschichtet werden. Das Flammspritzen erfordert vom Auszuführenden besondere praktische Fertigkeiten und stellt eine körperlich anstrengende Tätigkeit dar. Nachteilig ist weiterhin, daß bei größeren Dicken des Beschichtungsträgers die Flammwirkung nicht zur gewünschten Vorerwärmung ausreicht und in vielen Anwendungsfällen erst eine zusätzliche Vorerwärmung mittels Schweißbrenner vorgenommen werden muß. Der Einsatz einer konzentrierten Flamme eines Brenngas-Sauerstoffgemisches ist wegen der dadurch eintretenden thermischen Schädigung des Kunststoffpulvers nicht möglich. Außerdem ist das Flammspritzen in seiner Arbeitsproduktivität begrenzt und wird hauptsächlich für Reparaturzwecke eingesetzt.
Beim Wirbelsinterverfahren wird der zu beschichtende metallische Gegenstand in ein aufgewirbeltes Kunststoffpulverbad eingetaucht, wobei der Gegenstand vor dem Eintauchen erwärmt werden muß. Beim Wirbelsintern erfolgt die Schichtbildung durch Zusammenfügen der einzelnen Kunststoffpartikel durch einen Schmelzvorgang. Der metallische Beschichtungsträger muß außerhalb des Wirbelsinterbeckens auf eine Temperatur erwärmt werden, die deutlich über der Schmelztemperatur des Kunststoffes liegt. Die Vorerwärmung des Beschichtungsträgers erfolgt z.B. in Luftumwälzöfen, die elektrisch-, gas- oder ölbeheizt sind, durch Infrarotstrahler oder in Mittelfrequenz-Induktionsöfen.

Neben dem Wirbelsintern gehört zu den Sinterverfahren auch die elektrostatische Pulverbeschichtung. Ein solches Verfahren zur Beschichtung von Stahlrohren ist in der DE-A1 26 16 292 beschrieben. Das zu beschichtende Rohr wird erst verzinkt und gegebenenfalls noch chromatiert oder phosphatiert. Vor der eigentlichen Kunststoffbeschichtung wird das Stahlrohr in einer Induktionsheizstation vorerwärmt und nachfolgend in einer Pulverkabine das Kunststoffpulver elektrostatisch aufgetragen. Der Pulverkabine ist eine Erwärmungseinrichtung nachgeschaltet, in der ein Einbrennen und/oder Aushärten des Pulverüberzuges erfolgt. Abschließend durchläuft das so beschichtete Stahlrohr eine Kühlstation. Eine Verbesserung dieses Verfahrens besteht z.B. darin, das Rohr erst nach dem Beschichten mit dem Kunststoffpulver in einer der Pulverkabine nachgeschalteten Induktionsheizeinrichtung zu erwärmen, um ein Aufschmelzen des Pulvers zu gewährleisten.
Nachteilig bei den bekannten Sinterverfahren sind der hohe gerätetechnische Aufwand und die damit verbundenen Kosten. Die zum Aufschmelzen des Kunststoffpulvers benötigte Wärme wird durch direkt oder indirekt beheizte Öfen erzeugt und in der Regel über die Erwärmung des Metalles an das Kunststoffpulver weitergegeben. Infolge der Temperaturbegrenzung durch die Entzündungstemperatur des Kunststoffpulvers ergeben sich beim Beschichten dünnwandiger Gegenstände erhebliche Probleme, da die aufnehmbare Wärmeenergie des metallischen Gegenstandes nicht ausreicht, um ein vollständiges Aufschmelzen der Pulverschicht zu gewährleisten.
Die bekannten Heizeinrichtungen verursachen einen hohen Energieverbrauch und technologisch bedingt treten zwischen den Arbeitsschritten Erwärmung des Beschichtungträgers und Pulverauftrag erhebliche Wärmeenergieverluste auf. Ein wie In der DE-A1 40 28 198 beschriebenes Verfahren ist nur für sehr dünne Schichtdicken geeignet. Infolge der Gefahr der Selbstentzündung des Beschichtungsmittels bzw. der Staubexplosion ist eine Erwärmung des Beschichtungsträgers mittels einer konzentrierten Flammeinwirkung nicht möglich.

Der Erfindung lag die Aufgabe zugrunde, ein Verfahren zum Beschichten von länglichen geraden oder leicht gekrümmten metallischen Beschichtungsträgern mit einem Beschichtungsmittel, vorzugsweise auf der Basis von Kunststoffpulver, zu schaffen, das eine wesentlich kostengünstigere Beschichtung als die bisher bekannten Verfahren ermöglicht, bei dem der Energieverbrauch wesentlich gesenkt werden kann, mit dem problemlos größere Schichtdicken aufgetragen werden können und das eine höhere Beschichtungsleistung ermöglicht und bei dem die Gefahr einer Staubexplosion oder Verbrennungserscheinungen des Beschichtungsmittels ausgeschlossen sind.

Ferner ist es Aufgabe der Erfindung, die zur Durchführung des Verfahrens erforderliche Vorrichtung zu schaffen.

Erfindungsgemäß wird die Aufgabe durch folgende Verfahrensschritte gelöst:
a) der Beschichtungsträger wird fixiert,
b) der Beschichtungsträger und/oder die Beschichtungsvorrichtung werden in Arbeitsrichtung bewegt,
c) der Beschichtungsträger wird örtlich begrenzt mittels einer Gasflamme auf eine Temperatur von 80° C bis 900° C erwärmt,
d) in einem definierten Abstand hinter der Gasflamme wird der Wirkungsbereich zwischen der Gasflamme und dem nachfolgenden Bereich zum Auftragen des Beschichtungsmittels dichtend getrennt, durch eine Trennwand und eine aus nicht brennbarem gasförmigem Medium bestehende Sperrschicht, die unmittelbar zwischen der Trennwand und der Oberfläche des Beschichtungsträgers gebildet wird, um zu verhindern, daß sich die mit Pulver- oder Flockenstaub beladene Luft entzünden kann,
e) das Beschichtungsmittel auf die heiße Metalloberfläche des Beschichtungsträgers aufgetragen wird und
f) nach Beendigung des Beschichtungsvorganges die Fixierung des Beschichtungsträgers gelöst wird.

Durch dieses Verfahren ist es erstmalig möglich, die Beschichtung von metallischen Beschichtungsträgern mittels einer örtlichen Erwärmung des Beschichtungsträgers durch eine Gasflamme vorzunehmen. Infolge des Verfahrensschrittes d) wird die Gefahr einer Staubexplosion völlig ausgeschlossen und es kommt zu keinen Verbrennungserscheinungen am Kunststoffpulver. Als Beschichtungsmittel können die an sich dafür geeigneten Kunststoffe in Form von Pulver oder Flocken verwendet werden. Im Vergleich zu dem herkömmlichen Beschichtungsverfahren mit einer Erwärmung des Beschichtungsträgers in einem gesonderten Ofen, kann der Energieverbrauch um ca. 50 % gesenkt werden. Durch den Wegfall eines Ofens wird der Aufwand für die Beschichtung wesentlich gesenkt. Außerdem kann die Beschichtungsleistung erheblich erhöht werden und das Verfahren ist ortsunabhängig anwendbar.
Die Geschwindigkeit des Beschichtungsträgers und/oder der Beschichtungsvorrichtung kann in Abhängigkeit von der Wanddicke des Beschichtungsträgers und der Temperatur der Gasflamme während des Erwärmungs- und Beschichtungsvorganges variiert werden.
Die Bewegung des Beschichtungsträgers und/oder der Beschichtungsvorrichtung in Arbeitsrichtung wird derart gesteuert, daß zu Beginn des Anfahrens während der Erwärmung die Geschwindigkeit verringert wird, um den durch Konvektion und Wärmeleitung auftretenden Wärmeverlust auszugleichen und danach die Geschwindigkeit langsam auf die vorgegebene Betriebsgeschwindigkeit erhöht und kurz vor Beendigung des Beschichtungsvorganges die Geschwindigkeit weiter erhöht wird.
in bestimmten Anwendungsfällen kann es auch notwendig sein, in der Anfahrphase, während der Erwärmung, die Geschwindigkeit kurzzeitig auf einen Wert Null zu verringern. Um eine qualitativ gute Beschichtung zu erreichen, muß der Beschichtungsträger örtlich ein bestimmtes Temperaturniveau besitzen, das sich während der Bewegung des Beschichtungsträgers in Arbeitsrichtung und der Beschichtung nicht wesentlich verändern darf.
Vorteilhaft ist es, den Beschichtungsträger rotieren zu lassen, z.B. bei Rohren, oder in eine oszillierende Bewegung zu versetzen. Von wesentlicher Bedeutung für eine erfolgreiche Verfahrensdurchführung ist die Bildung der Sperrschicht durch mindestens einen kontinuierlichen Luft- oder Gasstrom, der radial auf die Oberfläche des Beschichtungsträgers aufprallt und sowohl in Richtung zur Brennerflamme als auch zum Beschichtungsmittel in zwei Teilströme getellt wird.
Die Sperrschicht kann auch durch zwei getrennte, unmittelbar nebeneinander geführte Luft- oder Gasströme gebildet werden. Durch diesen Strom eines nicht brennbaren gasförmigen Mediums wird verhindert, daß die während der Beschichtung sich bildende staubbeladene Luft in den Wirkungsbereich der Brennerflamme gelangen kann und sich entzündet. Die Geschwindigkeit des Luft- bzw. Gasstromes zur Bildung der Sperrschicht ist dabei so bemessen, daß die Brennerflamme und der Beschichtungsmittelstrom in ihrer Funktionsfähigkeit nicht wesentlich beeinträchtigt werden.
Beim Beschichten von Hohlprofilen kann der Hohlraum zusätzlich noch erwärmt oder wärmegedämmt werden, um den Auftrag größerer Schichtdicken zu ermöglichen. Bei der Verwendung bestimmter Beschichtungspulver, wie z.B. Polyethylen, ist es zweckmäßig, vor dem Aufschmelzen des Pulvers noch einen Haftvermittler aufzutragen. Aus sicherheitstechnischen Gründen wird der nicht brennbare gasförmige Medienstrom ständig überwacht und bei auftretenden Störungen wird die Flammenbildung unterbrochen.

Die zur Durchführung des Verfahrens erforderliche Vorrichtung zeichnet sich durch einen einfachen konstruktiven Aufbau aus und ist wesentlich kostengünstiger als die für das herkömmliche Verfahren benötigte Ausrüstung.
Die Vorrichtung besteht aus einer Spanneinrichtung zum Fixieren des Beschichtungsträgers, einer auf die zu beschichtende Fläche des Beschichtungsträgern einwirkende gasgespelste Brennereinrichtung und eine Einrichtung zur Zuführung eines nicht brennbaren gasförmigen Mediums und eine Einrichtung zum Auftragen des Beschichtungsmittels. Bis auf die Spanneinrichtung sind diese Einrichtungen in Arbeitsrichtung hintereinander angeordnet. Durch die Einrichtung zur Zuführung eines nicht brennbaren gasförmigen Mediums und das als Sperrschicht austretende gasförmige Medium, wird eine luftundurchlässige Trennwand zwischen dem Wirkungsbereich der Brennereinrichtung und der Einrichtung zum Auftragen des Beschichtungsmittels gebildet. Zwischen der Einrichtung zur Zuführung eines nicht brennbaren gasförmigen Mediums und der Einrichtung zum Auftragen des Beschichtungsmittels kann erforderlichenfalls noch eine Einrichtung zum Auftragen eines Haftvermittlers angeordnet sein. Die Spanneinrichtung kann mit einer Rotationsvorrichtung und/oder mit einer Vorrichtung zur Durchführung einer Längsbewegung gekoppelt sein. Die jeweiligen Bewegungen werden dabei über die Spannvorrichtung auf den Beschichtungsträger übertragen. Es ist auch möglich, daß an Stelle des Beschichtungsträgern die einzelnen Funktionsbaugruppen zur Beschichtung in eine Längs- und/oder Drehbewegung versetzt werden. Die Brennereinrichtung kann rotierbar ausgebildet sein und aus zwei Brennern bestehen, die in Längsrichtung verstellbar und in Querrichtung verfahrbar sind. Dadurch kann der axiale Abstand der Brenner zur nachfolgenden Funktionsbaugruppe eingestellt werden und die Brenner können zusammen- und auseinandergefahren werden, wozu an sich bekannte Stellmotoren eingesetzt werden.
Zum Beschichten von Hohlprofilen, wie z.B. Rohren, besteht die Brennereinrichtung aus einem Gasverteilerring mit einem stationären Ringbrenner und ist in Längsrichtung verstellbar. Beim Beschichten von Rohren ist es im allgemeinen zweckmäßig, das Rohr zu drehen und in Arbeitsrichtung zu bewegen. Die übrigen Funktionsbaugruppen sind dann ebenfalls stationär angeordnet.
Die Einrichtung zur Zuführung eines nicht brennbaren gasförmigen Mediums ist stationär angeordnet und besteht aus einer Ringdüse, die mit Anschlußkammern verbunden ist. Zwischen der Austrittsöffnung der Ringdüse und der Oberfläche des Beschichtungsträgers ist ein Spalt von ca. 3 bis 10 mm. Die Ringdüse kann auch aus einem stationären Gehäuse und einer rotierbaren Kammer bestehen, die in Richtung zur Austrittsöffnung mit verstellbaren Einsätzen zur Veränderung der Öffnungs- und Spaltbreite versehen ist. Dies ist z.B. erforderlich, wenn der Beschichtungsträger rotiert und keinen ringförmigen Querschnitt aufweist, wie z.B. bei Leitplanken. Die in Richtung zur Leitplanke zeigende Seite der Einsätze ist der Außenkontur des Querschnitts des Beschichtungsträgers angepaßt. Falls sehr hohe Temperaturen der Gasflamme erzeugt werden müssen, ist es angebracht, die in Richtung zum Brenner zeigende Seite der Ringdüse der Luftzufuhreinrichtung mit einer Wärmeisolierung zu versehen, damit der Luftstrom nicht zu sehr erwärmt wird. Der nachfolgende Auftrag des Beschichtungsmittels erfolgt entweder durch an sich bekannte Sprühpistolen oder Siebeinrichtungen.
Eine weitere Ausführungsvariante der erfindungsgemäßen Vorrichtung besteht darin, daß die Brennereinrichtung, die Einrichtung zur Zuführung eines nicht brennbaren gasförmigen Mediums und die Einrichtung zum Auftragen des Beschichtungsmittels in einer Beschichtungsvorrichtung angeordnet sind, die aus einem Gehäuse besteht, das an seinen beiden Stirnseiten mit auswechselbaren Einsätzen versehen ist, die Aussparungen aufweisen, die der Außenkontur des Querschnittes des Beschichtungsträgers angepaßt sind. Die Einsätze können bei dieser Variante auch rotierbar angeordnet sein.
Die Beschichtungsvorrichtung mit den dazugehörigen Funktionsbaugruppen kann in Längsrichtung beweglich angeordnet werden, z.B. auf einem Schlitten. Es ist auch möglich, die Beschichtungsvorrichtung als Klappschalenausführung auszubilden oder als zwei Hälften, die miteinander fest verriegelbar sind. Dadurch ist es möglich, unmittelbar vor Ort bereits montierte Leitplanken ohne deren Demontage zu beschichten. Die Beschichtungsvorrichtung weist eine Erwärmungskammer und eine Beschichtungskammer auf, die durch die Einrichtung zur Zuführung eines nicht brennbaren gasförmigen Mediums und die aus dieser austretenden Luft als Sperrschicht voneinander getrennt sind.
In der Beschichtungskammer ist erforderlichenfalls noch eine Sprühpistole zum Auftragen eines Haftvermittlers angeordnet. Beim Beschichten von Hohlprofilen kann, wie bereits erwähnt, ein Wärmestabilisierungselement im Hohlprofil angeordnet sein, z.B. ein axial beweglicher gasbetriebener Brenner.

Die Erfindung soll nachstehend näher erläutert werden.

In der zugehörigen Zeichnung zeigen
- Fig. 1: den Aufbau der Beschichtungseinrichtung in schematischer Darstellung,
- Fig. 2: den Temperaturzeitverlauf während des Beschichtens der Metalloberfläche für Kunststoffpulver vom Typ Rilsan,
- Fig. 3: die Beschichtungsvorrichtung in perspektivischer Darstellung zur Beschichtung einer eingespannten Stahlleitplanke,
- Fig. 4: einen Längsschnitt gemäß der Linie A-A durch die Beschichtungsvorrichtung gemäß Fig. 3 in vergrößertem Maßstab,
- Fig. 5: die Einrichtung zur Zuführung eines nicht brennbaren Mediums im Querschnitt,
- Fig. 6: einen Schnitt gemäß der Linie A - A in Fig. 5,
- Fig. 7: eine Beschichtungsvorrichtung zur Außenbeschichtung eines Rohres im Längsschnitt.

In der Figur 1 sind die wesentlichen notwendigen Baugruppen zur Durchführung des erfindungsgemäßen Verfahrens schematisch dargestellt.
Die Beschichtungsvorrichtung 9 besteht aus einer gasgespeisten Brennereinrichtung 1, einer Einrichtung 2 zur Zuführung eines nicht brennbaren gasförmigen Mediums und einer Einrichtung 3 zum Auftragen des Beschichtungsmittels 4. Als Brennereinrichtung und Einrichtung zum Auftragen des Beschichtungsmittels können handelsübliche, an sich bekannte Brenner bzw. Sprühpistolen oder Siebeinrichtungen verwendet werden. Wesentlich für eine erfolgreiche Verfahrensdurchführung ist die Einrichtung 2 zur Zuführung eines nicht brennbaren gasförmigen Mediums, wie z.B. Luft, Die Einrichtung 2 ist zwischen der Brennereinrichtung 1 und der Einrichtung 3 zum Auftragen des Beschichtungsmittels angeordnet. Als Beschichtungsmittel sind alle im Handel verfügbaren Kunststoffbeschichtungsmittel als Pulver oder Flocken geeignet. Der Abstand der Einrichtung 2 zur der Brennereinrichtung 1 und der Einrichtung 3 zum Auftragen des Beschichtungsmittels richtet sich nach der Größe des Durchmessers bzw. der Breite und der Dicke des metallischen Beschichtungsträgers, der Dicke der aufzubringenden Schicht und den physikalischen Eigenschaften des Beschichtungsmittels. Mittels der Brennereinrichtung 1 wird der metallische Beschichtungsträger 5 örtlich auf eine Temperatur erwärmt die je nach den spezifischen Randbedingungen in einem Bereich von 80° C bis 900° C liegt. Die Erwärmung erfolgt direkt mittels einer Gasflamme, durch Verbrennen von Gasen mit und ohne Zuführung von Sauerstoff, z.B. einem C₂H₂-O₂-Gemisch (Acetylen-Sauerstoff). Die Flammentemperatur erreicht dabei Werte von 1800° C bis 3500° C. Als Brenngas kann z.B. auch Propangas eingesetzt werden, wobei infolge der niedrigen Flammentemperaturen eine geringere Beschichtungsleistung erreicht wird. Die Einrichtungen 1, 2, und 3 sind bevorzugterweise in einem Gehäuse 6 angeordnet, das in Fig. 1 nur schematisch dargestellt ist. Durch das Gehäuse 6 wird der metallische Beschichtungsträger 5 in Längsrichtung, die durch einen Pfeil gekennzeichnet ist, kontinuierlich bewegt, wobei die Geschwindigkeit in Abhängigkeit von der örtlich gemessenen Temperatur des erwärmten Beschichtungsträgers variiert wird. Es ist auch möglich, den Beschichtungsträger 5 stationär anzuordnen und das Gehäuse 6 mit den Einrichtungen 1, 2 und 3 in Längsrichtung zu bewegen. Zwangsläufig ist dann die entgegengesetzte Richtung die Arbeitsrichtung. Eine Notwendigkeit, die Einrichtungen 1, 2, und 3 in einem Gehäuse anzuordnen besteht nicht. Wichtig ist vor allem, daß diese Einrichtungen 1, 2 und 3 in einem genau festgelegten Abstand zueinander angeordnet sind.
Nach dem örtlichen Erwärmen des sich kontinuierlich bewegenden Beschichtungsträgers 5 wird in einem exakt bestimmten Abstand zu der Brennerflamme ein Luftstrom gezielt auf die Oberfläche des Beschichtungsträgers 5, mit einer bestimmten Geschwindigkeit von mindestens 2 m/s geleitet, der sich nach dem Aufprall auf die Oberfläche in Richtung zur Brennerflamme und in Richtung zur Sprühpistole in zwei Teilströme teilt. Die Ausströmgeschwindigkeit der Luft ist dabei so bemessen, daß funktionell das Erwärmen des Profils und das Aufbringen des Beschichtungsmittels nicht beeinträchtigt werden. Die Außenwände der Einrichtung zur Zuführung der Luft und die aus der Düse austretende Luft, die eine Sperrschicht bildet, bewirken eine räumliche Trennung zwischen dem Wirkungsbereich der Brennerflamme und dem Beschichtungsmittelauftrag, derart, daß mit Pulverstaub beladene Luft nicht in einen Bereich gelangt, in dem sie sich entzünden kann und es zu einer Staubexplosion kommt. Dadurch werden auch Verbrennungserscheinungen des Beschichtungsmittels während des Auftragens verhindert. Der Luftstrom bewirkt gleichzeitig noch eine Temperaturabsenkung am heißen Beschichtungsträger. Der Luftstrom wird während des Betriebes ständig kontrolliert und bei einer auftretenden Störung oder Ausfall wird die Flamme automatisch durch Unterbrechung der Gaszufuhr oder durch ein oxidationshemmendes Gas zum Ersticken gebracht.

In der Figur 2 ist der während der Betriebsweise sich am Beschichtungsträger einstellende Temperaturverlauf t in Abhängigkeit von der Zeit dargestellt. Während der örtlich begrenzten Flammeneinwirkung des Brenner erreicht der metallische Beschichtungsträger ein Temperaturmaximum. Infolge der axialen Bewegung des Beschichtungsträgers tritt, unterstützt durch die Luftzuführung, eine Temperaturabsenkung ein und danach stellt sich ein schmaler optimaler Temperaturbereich t_{A} zum Aufschmelzen des aufgetragenen Pulvers ein. Abschließend erfolgt durch die Umgebungsluft eine weitere schonende Abkühlung der aufgeschmolzenen Kunststoffbeschichtung.
Im folgenden soll die Vorrichtung zur Durchführung des Verfahrens am Beispiel der Beschichtung einer Stahlleitplanke unter Bezugnahme auf die Figuren 3 bis 6 näher erläutert werden.
Die Stahlleitplanke 5 als Beschichtungsträger ist an den beiden Enden an den Befestigungsbohrungen 7 mittels eines Zwischenstückes jeweils in einer Spanneinrichtung 8 fixiert. Die Spanneinrichung 8 ist rotierbar gelagert und wird durch eine nicht näher dargestellte Rotationsvorrichtung um die Längsachse zusammen mit der Stahlleitplanke 5 gedreht. Die Stahlleitplanke 5 ist in Längsrichtung nicht verschiebbar angeordnet.
Entsprechend dieser Ausführungsvariante ist die Beschichtungsvorrichtung 9 axial beweglich auf einem Schlitten 10 angeordnet. Die Beschichtungsvorrichtung 9 kann als geschlossene Ausführung ausgebildet sein, dann ist vor dem Fixieren der Stahlleitplanke 5 diese in die Beschichtungsvorrichtung 9 einzuschieben, oder als zweigeteilte Klappschalenausführung, und wird dann nach dem Fixieren der Stahlleitplanke 5 aufgesetzt. Die Beschichtungsvorrichtung 9 besteht aus einem zylinderförmigen Gehäuse 11, das an seinen beiden Stirnseiten mit in Lagern 33 rotierbaren Einsätzen 12, 12' versehen ist. Die rotierbaren Einsätze 12, 12' sind auswechselbar und weisen Aussparungen 13, 13' auf, die der Außenkontur des Querschnitts der Stahlleitplanke 5 angepaßt sind und geringfügig größer als die Querschnittsfläche der Stahlleitplanke 5 sind. Bei einer zweigeteilten Klappschalenausführung der Beschichtungsvorrichtung 9 sind die beiden Einsätze 12, 12' ebenfalls zweigeteilt. Im Inneren des Gehäuses 11 der Beschichtungsvorrichtung 9 sind die Brennereinrichtung 1 und die Sprühpistole 3 angeordnet. Diese sind jeweils an einer Kulisse 15, 34 befestigt, die in beweglichen Halterungen 14, 35 geführt sind, und somit in Längs- und Querrichtung verstellbar sind. Die Einrichtung 2 zur Zuführung der Luft ist zwischen der Brennereinrichtung 1 und der Sprühpistole 3 fest im Gehäuse 11 angeordnet. Durch die Einrichtung 2 werden innerhalb der Beschichtungsvorrichtung 9 eine Erwärmungskammer 16 und eine Beschichtungskammer 17 gebildet. Im Wirkungsbereich der Sprühpistole 3 ist am Boden des Gehäuses 11 eine Auffangwanne 18 für herabfallende Kunststoffpartikel vorgesehen. Außerdem sind am Außenumfang des Gehäuses Luftaustrittsöffnungen 19 vorgesehen, durch die die kontinuierlich zugeführte Luft wieder abgeführt werden kann.
Die Brennereinrichtung 1 besteht aus zwei in Längs- und Querrichtung beweglichen Brennern 20, 21, die der Außenkontur des Querschnitts der Stahlleitplanke 5 angepaßt sind. Die Brenner 20, 21 sind jeweils an in Längsrichtung beweglichen Kulissen 15 befestigt, die in Halterungen 14 in Querrichtung verschiebbar angeordnet sind. Dadurch können die Brenner 20, 21 in Bezug auf die Einrichtung 2 in axialer Richtung verstellt werden und auseinander- und zusammengefahren werden. Die Anschlußleitungen 22 zu den Brennern 20, 21 sind so ausgebildet, daß die Brenner 20, 21 zusammen mit der Stahlleitplanke 5 eine Drehbewegung ausführen können. Die Brenner können sich z.B. auch nur eine halbe Umdrehung mitbewegen, werden dann geöffnet, in die Ausgangsstellung zurückbewegt und an die Stahlleitplanke wieder heranbewegt.

Der Aufbau der Einrichtung 2 zur Zuführung der Luft wird im folgenden unter Bezugnahme auf die Figuren 5 und 6 erläutert.
Die Einrichtung 2 besteht aus einem ringförmigen Gehäuse 23, das mit zwei Anschlußkammern 24, 25 für die Zuführung der Luft versehen ist. Das ringförmige Gehäuse 23 ist in dem Gehäuse 6 der Beschichtungsvorrichtung 9 fest angeordnet und die beiden Anschlußkammern 24, 25 ragen seitlich nach außen. Das Gehäuse 23 ist dabei als Ringkanal ausgebildet. An diesem Gehäuse 23 ist eine in Richtung zur Stahlleitplanke 5 ausgerichtete rotierbare Kammer 26 angeordnet. Diese Kammer 26, die ringförmig ausgebildet ist, ist mit einem Kammerring 27 verbunden, an dem ein Kugellager 28 mittels Schrauben 31 befestigt ist, das in dem Gehäuse 23 gelagert ist. Zwischen der rotierbaren Kammer 26 und dem feststehenden Gehäuse 23 ist eine Abdeckung 29 mit einer Dichtung 30 vorgesehen. Am konischen Auslauf der Ringkammer 26 ist ein radial umlaufender, in Pfeilrichtung verschiebbarer düsenförmiger Einsatz 32 angebracht. Dadurch ist es möglich, den Luftaustrittsspalt zwischen dem Einsatz 32 und der Oberfläche der Stahlleitplanke 5 einzustellen. Außerdem kann der Einsatz 32 zurückbewegt werden, wenn die Beschichtungsvorrichtung 9 über die Spanneinrichtung 8 bewegt wird.

Der Ablauf des erfindungsgemäßen Verfahrens zur Beschichtung einer Stahlleitplanke ist folgender.
Die auf dem Schlitten 10 bewegbare Beschichtungsvorrichtung 9 ist in die Ausgangsstellung zurückgefahren worden, die sich außerhalb der Stahlleitplanke befindet, und steht dabei über der Spanneinrichtung 8. Die Stahlleitplanke 5, hat folgende Abmessungen, Länge 4000 mm, Breite 310 mm, Wanddicke 3 mm. Die Stahlleitplanke 5 ist mittels der Spanneinrichtung 8 hochkant eingespannt. Die Brenner 20, 21 sind auseinandergefahren und der Einsatz 32 der Luftzufuhreinrichtung 2 ist ebenfalls soweit zurückbewegt worden, daß keine Behinderung durch die im Querschnitt größere Spanneinrichtung erfolgt. Nun wird die Stahlleitplanke 5 wechselnd um ihre Längsachse um 45 bis 60° in und gegen Uhrzeigerrichtung gedreht, mit einer Frequenz von 60 min⁻¹. Die Beschichtungsvorrichtung 9 wird dabei gleichzeitig mit einer Geschwindigkeit von 40 cm/min in Arbeitsrichtung bewegt. Kurz vor dem Erreichen der Stahlleitplanke 5 werden die Brenner 20, 21 zusammengefahren und gezündet. Als Brenngas wird ein C₂H₂-O₂-Gemisch verwendet, wobei der Druck für das C₂H₂ 0,5 bar und für das O₂ 2,5 bar beträgt. Durch die austretenden Flammen wird die feststehende Stahlleitplanke 5 durch die sich langsam in Arbeitsrichtung bewegende Beschichtungsvorrichtung 9 auf eine Temperatur von 280° C bis 300° C erwärmt.
Zu Beginn der Erwärmung wird die Längsbewegung der Beschichtungsvorrichtung 9 kurzzeitig, für 3 s, unterbrochen, um eine ausreichende Erwärmung des vorderen Bereiches der Stahlleitplanke zu erreichen. Danach wird die Geschwindigkeit der Beschichtungsvorrichtung langsam auf den o.g. Wert erhöht.
Wenn sich die Luftzufuhreinrichtung 2 unmittelbar am Anfang der Stahlleitplanke 5 befindet, wird der Einsatz 32 in Richtung zur Oberfläche der Stahlleitplanke 5 bewegt, wobei zwischen dem Einsatz und der Oberfläche ein Spalt von 5 mm bleibt. Die oszillierende Bewegung der Stahlleitplanke 5 wird auf die rotierbare Kammer 26 der Luftzufuhreinrichtung 2 übertragen. Über eine im Gehäuse 6 der Beschichtungsvorrichtung 9 vorgesehene Aussparung können die Anschlußleitungen für die Brenner 20, 21 ebenfalls analog wie die Stahlleitplanke 5 bewegt werden. In die beiden stationären Anschlußkammern 24, 25 der Luftzufuhreinrichtung 2 wird Luft eingeblasen, und strömt mit einer Geschwindigkeit von 8 bis 10 m · s⁻¹ auf die Oberfläche der Stahlleitplanke 5.
Dabei teilt sich der Luftstrom in zwei Teilströme und bildet gleichzeitig eine Sperrschicht. Wenn die beiden stationär angeordneten Sprühpistolen 3 die Stahlleitplanke erreichen, so werden sie automatisch eingeschaltet und besprühen die zwischenzeitlich auf eine Temperatur von 230° C abgekühlte Stahlleitplanke kontinuierlich mit Kunststoffpulver.
Als Pulver wurde Rilsan verwendet und auf der Stahlleitplanke wird durch Verschmelzen des Kunststoffpulvers eine Schichtdicke von 150 bis 250 µm aufgetragen. Wenn die Brennereinrichtung 2 das Ende der Stahlleitplanke 5 erreicht hat, wird die Gaszufuhr automatisch abgeschalten und die Brenner 20, 21 werden auseinandergefahren.
Gleichzeitig wird die Geschwindigkeit der Beschichtungsvorrichtung kurzzeitig erhöht, um innerhalb des erforderlichen Temperaturniveaus der Stahlleitplanke den Endbereich abschließend zu beschichten. Analog werden bei Erreichen der Vorderkante der Stahlleitplanke die Luftzuführung und die Sprühpistole abgeschaltet und der Einsatz 32 der Luftzufuhreinrichtung 2 nach außen bewegt. Die Beschichtungsvorrichtung 9 wird über die Spanneinrichtung 8 bewegt, so daß die fertig beschichtete Stahlleitplanke ausgespannt werden kann.

Sämtliche Bewegungsahläufe der Beschichtungsvorrichtung 9 und der Spanneinrichtung 8 sowie das Zünden und Erlöschen der Brennerflamme, das Zuführen und Unterbrechen der Luft und das Ein- und Ausschalten der Sprühpistole können vollautomatisch über eine Computeranlage gesteuert werden, einschließlich der sicherheitstechnischen Überwachung. Zum Einlegen und Herausnehmen der Stahlleitplanken können handelsübliche Manipulatoren eingesetzt werden, die in die Gesamtablaufsteuerung eingebunden werden. Durch den Einsatz einer speziell entwickelten Software können in Abhängigkeit von den Verfahrensparametern und den physikalischen Eigenschaften des Beschichtungsmittels auch die zu erzielenden Schichtdicken vorprogrammiert werden.
Zur Beschichtung einer Autobahnleitplanke der Abmessungen Länge 4000 mm, Breite 310 m und Dicke 3 mm mit dem Beschichtungspulver Rilsan Typ ESY, um eine Schichtdicke von 150 bis 200 µm zu erreichen, wird nach der herkömmlichen Verfahrensweise ein Indirekt beheizbarer Ofen mit einer Länge von 5 m benötigt. Zur Erwärmung der Leitplanke auf die erforderliche Beschichtungstemperatur werden ca. 210 kW/h an Energie verbraucht. Die Erwärmungsdauer beträgt 15 bis 20 min. Der Auftrag des Beschichtungspulvers erfolgt in einem Wirbelsinterbecken, mit einer Länge von 5 m. Nach dem Wirbelsintern muß die beschichtete Leitplanke noch in einem Wasserbecken von ebenfalls 5 m Länge abgekühlt werden.
Bei einer Beschichtung dieser Leitplanke nach dem erfindungsgemäßen Verfahren werden für den Erwärmungsprozeß nur 116,3 kW/h verbraucht. Die Zeitdauer für die Erwärmung und nachfolgende Beschichtung beträgt bei einer Durchlaufgeschwindigkeit der Leitplanke von durchschnittlich 40 cm/min etwa 10 min.
Außerdem betragen die Kosten für die erforderlichen Ausrüstungen zum Beschichten im Vergleich zum Wirbelsinterverfahren nur ca. 30 %.

In der Figur 7 ist eine Beschichtungsvorrichtung zum Beschichten eines metallischen Rohres mit Kunststoffpulver im Längsschnitt dargestellt. Die Beschichtungsvorrichtung 9 besteht aus einem zylindrischen Gehäuse 11 mit an den beiden Stirnseiten angeordneten auswechselbaren Einsätzen 12, 12', die Aussparungen 13, 13' aufweisen, durch die das zu beschichtende Rohr 36 bewegt wird. Das Rohr 36 ist in einer nicht näher dargestellten Spanneinrichtung fixiert und wird in Längsrichtung bewegt und rotiert um seine Längsachse. Die Bewegungsrichtungen sind durch entsprechende Pfeile gekennzeichnet. In dem Gehäuse 11 der Beschichtungsvorrichtung 9 ist eine Luftzufuhreinrichtung 2 stationär angeordnet, die aus einer Ringdüse 37 mit nicht näher dargestellten Anschlußkammern besteht. Zwischen der radialen Austrittsöffnung der Ringdüse 37 und dem Rohr 36 ist ein Spalt von ca. 5 mm, in dem während des Luftaustrittes eine Sperrschicht gebildet wird. Durch die Außenwände der Ringdüse 37 und dieser Sperrschicht erfolgt somit eine Trennung zwischen der Erwärmungskammer 16 und der Beschichtungskammer 17. Die Außenwand der Düse 36, die unmittelbar an die Erwärmungskammer 16 anschließt, ist zusätzlich noch mit einer Wärmeisolierung 38 versehen, um zu verhindern, daß sich der Luftstrom erwärmt. In einem definierten Abstand zu der stationären Ringdüse 37 ist die Brennereinrichtung 1 zur Erwärmung des Rohres 36 angeordnet. Diese ist an einer Kulisse 15 befestigt, die auf einer Halterung 14 axial verstellbar angeordnet ist. Die Brennereinrichtung 1 besteht aus einem Ringbrenner 39, der über einen Gasverteilerring 40 und eine Anschlußleitung 41 mit dem Brenngas zur Bildung der Gasflamme versorgt wird. Entsprechend der Wanddicke des Rohres und den verfahrensspezifischen Randbedingungen kann der Abstand zwischen der Brennereinrichtung 1 und der Luftzufuhreinrichtung 2 eingestellt werden. Während des Erwärmungsvorganges ist die Brennereinrichtung 1 fest angeordnet. Hinter der Luftzufuhreinrichtung 2, in Arbeitsrichtung gesehen, ist eine axial bewegliche Sprühpistole 42 zum Auftragen eines Haftvermittlers vorgesehen. Die Sprühpistole 42 ist in einer Kulisse 43 befestigt, die in einer Halterung 44 axial beweglich feststellbar angeordnet ist. Dadurch kann der axiale Abstand zwischen dem Auftrag des Haftvermittlers und der Luftzufuhreinrichtung 2 verändert werden.
Hinter der Sprühpistole, in Arbeitsrichtung, ist als Beschichtungseinrichtung 3 eine Siebeinrichtung angeordnet, durch die das Beschichtungspulver auf die heiße Rohroberfläche fällt, um durch Verschmelzen die gewünschte Schichtdicke zu bilden. Wie zuvor bereits beschrieben, rotiert das zu beschichtende Rohr 36 um seine Längsachse. Das während des Pulverauftrages nicht an der Rohroberfläche haftende Pulver fällt in einen Auffangbehälter 45. Die Siebeinrichtung 3 ist ebenfalls stationär angeordnet. Über eine am Gehäuse 11 vorgesehene Öffnung wird das Beschichtungspulver kontinuierlich zugeführt. Zur Erzielung größerer Schichtdicken ist eine zusätzliche unterstützende Erwärmung der Rohrinnenfläche vorteilhaft. Hierzu ist im Rohrinneren im Bereich des Pulverauftrages ein axial beweglicher Ringbrenner 46 angeordnet. Dieser ist an einer starren Achse 47 befestigt, die in einer auf Rollen 48 beweglichen Halterung 49 abgestützt ist, wobei sich die Rollen auf der Innenoberfläche des Rohres 36 bewegen. Die Zuführung des Brenngases erfolgt durch die zentrale Achse 47.

Nachfolgend wird ein Beispiel für die Beschichtung eines Stahlrohres mit einem Durchmesser von 200 mm und einer Wanddicke von 4,5 mm angegeben.
Das eingespannte Rohr 36 wird mit einer Drehzahl von 10 U/min in Rotation versetzt und in Längsrichtung mit einer Geschwindigkeit von 35 cm/min bewegt. Wenn der Rohranfang den Bereich des Ringbrenners 39 erreicht hat, so schaltet sich dieser automatisch ein. Da das Rohr 36 noch kalt ist, muß entweder die Flammentemperatur des Ringbrenners erhöht werden, oder die Geschwindigkeit der Längsbewegung wird reduziert, damit das Rohr auf die gewünschte Temperatur von ca. 380° C erwärmt werden kann. Bei diesem Beispiel wird zu Beginn der Flammeneinwirkung auf die Rohroberfläche die Längsbewegung des Rohres für 4 s unterbrochen und danach langsam bis auf 35 cm/min erhöht. Als Brenngas wird ein C₂H₂-O₂-Gemisch eingesetzt, wobei der C₂H₂-Druck 0,5 bar und der O₂-Druck 2,5 bar beträgt. Die Ausströmgeschwindigkeit des Brenngases liegt bei 150 m/s. In einem Abstand von 50 mm hinter dem Ringbrenner 39 strömt Luft mit einer Geschwindigkeit von ca. 8 bis 10 m/s aus der Austrittsöffnung der Ringdüse 37 auf die heiße Rohroberfläche und teilt sich in Richtung der Gasflamme und in Richtung der nachfolgenden Beschichtungskammer 17.
Die Luftzuführung wird ebenfalls automatisch ausgelöst, wenn der Rohranfang den Austrittsbereich der Düse 37 erreicht hat. Anschließend wird auf die Rohroberfläche, mittels einer Tribospritzpistole 42 der pulverförmige Haftvermittler Flammulit HP 11 aufgetragen. Das Rohr hat dabei eine Oberflächentemperatur von 350° C. Der axiale Abstand zwischen der Sprühpistole 42 und der Luftzufuhreinrichtung 2 beträgt 40 mm. In einem weiteren Abstand von 50 mm zu der Sprühpistole 42 beginnt der im Rieselverfahren erfolgende Auftrag des Beschichtungspulvers Flammulit RPE 25/06, auf der Basis von Polyethylen. Zusätzlich wird die Innenwand des Rohres 36 noch erwärmt, so daß die Oberflächentemperatur während des Aufschmelzens des PE-Pulvers 350° C beträgt. Bei einer kontinuierlichen Durchlaufgeschwindigkeit des Rohres im stabilen Betriebszustand von 35 cm/min wird somit eine aufgetragene Schichtdicke von 2 mm erreicht. Die so gebildete Beschichtung zeichnet sich durch eine hohe Haftfestigkeit aus und hat eine hervorragende Oberflächenqualität. Während der Beschichtung des letzten Teilstückes des Rohre wurde der im Rohrinneren geführte Brenner abgeschaltet.

## Patentansprüche

1. Verfahren zum Beschichten von länglichen geraden oder leicht gekrümmten metallischen Beschichtungsträgern (5, 36) mit einem Beschichtungsmittel (4), auf der Basis von Kunststoffpulver oder -flocken, durch folgende Verfahrensschritte:
a) der Beschichtungsträger (5, 36) wird fixiert,
b) der Beschichtungsträger (5, 36) und/oder die Beschichtungsvorrichtung (9) werden in Arbeitsrichtung bewegt,
c) der Beschichtungsträger (5, 36) wird örtlich begrenzt mittels einer Gasflamme auf eine Temperatur von 80° C bis 900° C erwärmt,
d) in einem definierten Abstand hinter der Gasflamme wird der Wirkungsbereich zwischen der Gasflamme und dem nachfolgenden Bereich zum Auftragen des Beschichtungsmittels (4) dichtend getrennt, durch eine Trennwand und eine aus nicht brennbarem gasförmigem Medium bestehende Sperrschicht, die unmittelbar zwischen der Trennwand und der Oberfläche des Beschichtungsträgers (5, 36) gebildet wird, um zu verhindern, daß sich die mit Pulver- oder Flockenstaub beladene Luft entzünden kann,
e) das Beschichtungsmittel (4) auf die heiße Metalloberfläche des Beschichtungsträgers (5, 36) aufgetragen wird und
f) nach Beendigung des Beschichtungsvorganges die Fixierung des Beschichtungsträgers (5, 36) gelöst wird.

2. Verfahren nach Anspruch 1, dadurch gekennzeichnet, daß die Geschwindigkeit des Beschichtungsträgers (5, 36) und/oder der Beschichtungsvorrichtung (9) in Abhängigkeit von der Wanddicke des Beschichtungsträgers (5, 36) und der Temperatur der Gasflamme während des Erwärmungs- und Beschichtungsvorganges variiert wird.

3. Verfahren nach einem der Ansprüche 1 oder 2, dadurch gekennzeichnet, daß die Bewegung des Beschichtungsträgers (5, 36) und/oder der Beschichtungsvorrichtung (9) in Arbeitsrichtung derart gesteuert wird, daß zu Beginn des Anfahrens während der Erwärmung die Geschwindigkeit verringert wird, um den durch Konvektion und Wärmeleitung auftretenden Wärmeverlust auszugleichen und danach die Geschwindigkeit langsam auf die vorgegebene Betriebsgeschwindigkeit erhöht und kurz vor Beendigung des Beschichtungsvorganges die Geschwindigkeit weiter erhöht wird.

4. Verfahren nach Anspruch 3, dadurch gekennzeichnet, daß in der Anfahrphase, während der Erwärmung, die Geschwindigkeit kurzzeitig auf einen Wert Null verringert wird.

5. Verfahren nach einem der Ansprüche 1 bis 4, dadurch gekennzeichnet, daß der Beschichtungsträger (5, 36) in eine rotierende oder oszillierende Bewegung um die Längsachse versetzt wird.

6. Verfahren nach einem der Ansprüche 1 bis 5, dadurch gekennzeichnet, daß die Sperrschicht durch mindestens einen kontinuierlichen Luft- oder Gasstrom gebildet wird, der radial auf die Oberfläche des Beschichtungsträgers (5, 36) aufprallt und sowohl in Richtung zur Brennerflamme als auch zum Beschichtungsmittel (4) in zwei Teilströme geteilt wird.

7. Verfahren nach einem der Ansprüche 1 bis 5, dadurch gekennzeichnet, daß die Sperrschicht durch zwei getrennte, unmittelbar nebeneinander geführte Luft- oder Gasströme erzeugt wird, von denen der eine in Richtung zur Brennerflamme und der andere in Richtung zum Beschichtungsmittel (4) abgelenkt wird, und die beiden Teilströme auf den Beschichtungsträger (5, 36) aufprallen.

8. Verfahren nach einem der Ansprüche 1 bis 7, dadurch gekennzeichnet, daß die Geschwindigkeit des Luft- bzw. Gasstromes zur Bildung der Sperrschicht so bemessen ist, das die Brennerflamme und der Beschichtungsmittelstrom in ihrer Funktionsfähigkeit nicht wesentlich beeinträchtigt werden.

9. Verfahren nach einem der Ansprüche 1 bis 8, dadurch gekennzeichnet, daß bei Hohlprofilen (36) als Beschichtungsträger der Hohlraum zumindest teilweise zusätzlich erwärmt oder wärmegedämmt wird.

10. Verfahren nach einem der Ansprüche 1 bis 9, dadurch gekennzeichnet, daß vor dem Auftragen des Beschichtungsmittels (4) ein Haftvermittler auf den Beschichtungsträger (5, 36) aufgetragen wird.

11. Verfahren nach einem der Ansprüche 1 bis 10, dadurch gekennzeichnet, daß der Luftstrom ständig überwacht und bei auftretenden Störungen die Flammenbildung unterbrochen wird.

12. Vorrichtung zum Beschichten von länglichen geraden oder leicht gekrümmten metallischen Beschichtungsträgern (5, 36) mit einem Beschichtungsmittel (4) auf der Basis von Kunststoffpulver oder -flocken, bestehend mindestens aus einer Erwärmungseinrichtung für den Beschichtungsträger (5, 36) und einer Einrichtung zum Auftragen des Beschichtungsmittels (4), dadurch gekennzeichnet, daß eine Spanneinrichtung (8) zum Fixieren des Beschichtungsträgers (5, 36) vorgesehen ist und in Arbeitsrichtung hintereinander in einem definierten Abstand zueinander eine auf die zu beschichtende Flache des Beschichtungsträgers (5, 36) einwirkende gasgespeiste Brennereinrichtung (1), eine Einrichtung (2) zur Zuführung eines nicht brennbaren gasförmigen Mediums und mindestens eine Einrichtung (3) zum Auftragen des Beschichtungsmittels (4) angeordnet sind, wobei durch die Einrichtung (2) zur Zuführung eines nicht brennbaren gasförmigen Mediums und das gasförmige Medium eine luftundurchlässige Trennwand zwischen dem Wirkungsbereich der Brennereinrichtung (1) und der Einrichtung (3) zum Auftragen des Beschichtungsmittels (4) gebildet ist.

13. Vorrichtung nach Anspruch 11, dadurch gekennzeichnet, daß zwischen der Einrichtung (2) zur Zuführung eines nicht brennbaren gasförmigen Mediums und der Einrichtung (3) zum Auftragen des Beschichtungsmittels eine Einrichtung (42) zum Auftragen eines Haftvermittlers angeordnet ist.

14. Vorrichtung nach einem der Ansprüche 12 oder 13, dadurch gekennzeichnet, daß die Spanneinrichtung (8) mit einer Rotationsvorrichtung verbunden ist.

15. Vorrichtung nach einem der Ansprüche 12 bis 14, dadurch gekennzeichnet, daß die Spanneinrichtung (8) mit einer Vorrichtung zur Durchführung einer Längsbewegung verbunden ist.

16. Vorrichtung nach einem der Ansprüche 12 bis 15, dadurch gekennzeichnet, daß die Brennereinrichtung (1) rotierbar ausgebildet ist und aus zwei Brennern (20, 21) besteht, die in Längsrichtung verstellbar und in Querrichtung verfahrbar angeordnet sind.

17. Vorrichtung nach einem der Ansprüche 12 bis 15, dadurch gekennzeichnet, daß die Brennereinrichtung (1) aus einem Gasverteilerring (40) mit einem stationären Ringbrenner (39) besteht und in Längsrichtung verstellbar ist.

18. Vorrichtung nach einem der Ansprüche 12 bis 17, dadurch gekennzeichnet, daß die Einrichtung (2) zur Zuführung eines nicht brennbaren gasförmigen Mediums stationär angeordnet ist und aus einer Ringdüse (27, 26, 32, 37) besteht, die mit Anschlußkammern (24, 25) verbunden ist, und zwischen der Austrittsöffnung der Ringdüse und der Oberfläche des Beschichtungsträgers (5, 36) ein Spalt von 3 bis 10 mm besteht.

19. Vorrichtung nach Anspruch 18, dadurch gekennzeichnet, daß die Ringduse aus einem stationären Gehäuse (23) und einer rotierbaren Kammer (26) besteht, die in Richtung zur Austrittsöffnung mit verstellbaren Einsätzen (32) zur Veränderung der Öffnungs- und Spaltbreite versehen ist.

20. Vorrichtung nach Anspruch 19, dadurch gekennzeichnet, daß die Einsätze (32) der Außenkontur des Querschnittes des Beschichtungsträgers (5, 36) angepaßt sind.

21. Vorrichtung nach Anspruch 18, dadurch gekennzeichnet, daß an der in Richtung zur Brennereinrichtung (1) zeigenden Seite der Ringdüse (37) eine Wärmeisolierung (38) angeordnet ist.

22. Vorrichtung nach einem der Ansprüche 12 bis 21, dadurch gekennzeichnet, daß die Einrichtung (3) zum Auftragen des Beschichtungsmittels als mindestens eine in Längsrichtung verstellbare Sprühpistole ausgebildet ist.

23. Vorrichtung nach einem der Ansprüche 12 bis 21, dadurch gekennzeichnet, daß die Beschichtungseinrichtung (3) als Siebeinrichtung ausgebildet ist.

24. Vorrichtung nach einem der Ansprüche 12 bis 23, dadurch gekennzeichnet, daß die Brennereinrichtung (1), die Einrichtung (2) zur Zuführung eines nicht brennbaren gasförmigen Mediums und die Einrichtung (3) zum Auftragen des Beschichtungsmittels in einer Beschichtungsvorrichtung (9) angeordnet sind, die aus einem Gehäuse (6, 11) besteht, das an seinen beiden Stirnseiten mit auswechselbaren Einsätzen (12, 12') versehen ist, die Aussparungen (13, 13') aufweisen, die der Außenkontur des Querschnittes des Beschichtungsträgers (5, 36) angepaßt sind.

25. Vorrichtung nach Anspruch 24, dadurch gekennzeichnet, daß die Einsätze (12, 12') drehbeweglich angeordnet sind.

26. Vorrichtung nach einem der Ansprüche 24 oder 25, dadurch gekennzeichnet, daß die Beschichtungsvorrichtung (9) in Längsrichtung beweglich angeordnet ist.

27. Vorrichtung nach Anspruch 26, dadurch gekennzeichnet, daß die Beschichtungsvorrichtung (9) auf einem Schlitten (10) geführt ist.

28. Vorrichtung nach einem der Ansprüche 24 bis 27, dadurch gekennzeichnet, daß in der Beschichtungsvorrichtung (9) eine Erwärmungskammer (16) und eine Beschichtungskammer (17) gebildet sind, die durch die Einrichtung (2) zur Zuführung eines nicht brennbaren gasförmigen Mediums und die aus dieser austretenden Luft als Sperrschicht getrennt sind.

29. Vorrichtung nach einem der Ansprüche 24 bis 28, dadurch gekennzeichnet, daß in der Beschichtungskammer (17) der Beschichtungsvorrichtung (9) eine Sprühpistole (42) zum Auftragen eines Haftvermittlers in Längsrichtung verstellbar angeordnet ist.

30. Vorrichtung nach einem der Ansprüche 12 bis 29, dadurch gekennzeichnet, daß bei Hohlprofilen (36) als Beschichtungsträger im Hohlraum des Profiles ein Wärmestabilisierungselement angeordnet ist.

31. Vorrichtung nach Anspruch 30, dadurch gekennzeichnet, daß das Wärmestabilisierungselement als axial beweglicher gasbetriebener Ringbrenner (39) ausgebildet ist.

## Claims

1. A Method for coating of longish straight or slight bent metallic coating girders (5,36) with a coating material (4) based on plastic powder or -flocks, by following steps of procedure :
a) the coating girder (5,36) will be fixed,
b) the coating girder (5,36) and/or the coating device (9) will be removed in working direction,
c) the coating girder (5,36) will be local heated by means of a gas flame to a temperature of 80°C up to 900°C,
d)the range of action between gasflame and the following range for coating of the coating material (4) will be tight isolated in a defined distance behind the gas flame by means of a partition wall and a barrier consisting of a non flammable gaseous medium which will be formed immediately between the partition wall and the surface of the coating girder (5,36) in order to prevent the ignition of air loaded with dust of powder and flocks,
e) the coating material (4) will be coated on the hot metal surface of the coating girder (5,36), and
f) the releasing of the fixing of the coating girder (5,36) after the end of coating.

2. A method according to claim 1, characterised in that the velocity of the coating order (5,36) and/or the coating device (9) will be varied in dependence on the wall thickness of the coating girder (5,36) and the temperature of the gas flame during the operation of heating and coating.

3. A method according to claim 1 or 2, characterised in that the movement of the coating girder (5,36) and/or the coating device (9) will be controlled in working direction in such a manner that the velocity at the beginning of start-up procedure during the heating will be reduced in order to compensate the heat loss due of convection and heat conduction, and after that the velocity will be increased slowly to the prescribted operating velocity and will be increased farther short on the end of the coating operation.

4. A method according to claim 3, characterised in that the velocity will be reduced for a short time to zero in start-up phase during heating.

5. A method according to claim 1 to 4, characterised in that the coating girder (5,36) will be set into a rotating or oscillating movement about the longitudinal axis.

6. A method according to claims 1 to 4, characterised in that the barrier will be formed at least by a continuos air- or gas flow which is impacting radially against the surface of the coating girder (5,36), and will be separated into two particle flows in direction to the burner flame as well as to the coating material(4).

7. A method according to claims 1 to 5, characterised in that the barrier will be produced by two separated, immediately side by side guided, air- or gas flows,one of these being deflected into direction to torch flame, and the other into direction to coating material (4), and both particles flows impact against the coating girder (5,36).

8. A method according to claims 1 to 7, characterised in that the velocity of the air- and gas flow is sized in such a manner that the torch flame and the coating material flow will be impaired unessentially with regard to functional capacity.

9. A method according to claims 1 to 8, characterised in that the cavity of hollow sections (36) as coating girder will be heated or heat-insulated at least partially in addition.

10. A method according to claims 1 to 9, characterised in that a bonding agent will be coated on the coating girder (5,36) before the coating of the coating material (4).

11. A method according to claims 1 to 10, characterised in that the air flow will be controlled permanently and interrupted at appearing failures of flame formation.

12. An apparatus for coating of longish straight or slight bent metallic coating girders (5,36), with a coating material (4) based on plastic powder or - flocks, consisting of a heating device at least for the coating girder (5,36),and a device for the coating of the coating material (4), characterised in that a clamping device (8) is provided for the fixation of the coating girder(5.36), and in working direction one after another in a defined distance to each other are arranged a gas fed burner device (1) which acts upon the surface of the coating girder (5,36) being coated, a device (2) for the feed of a nonflammable gaseous medium, and a device (3) at least for the coating of the coating material (4), wherein an air impervious barrier is formed between the effektive area of the burner device (1) and the device (3) for the coating of the coating material (4) by means of the device (2).

13. An apparatus according to claim 11, characterised in that a device (42) is arranged for the coating of a bonding agent between device (2) for the feed of a nonflammable gaseous medium and the device (3) for the coating of the coating material.

14. An apparatus according to claim 12 or 13, characterised in that the clamping device (8) is connected with a rotary device.

15. An apparatus according to claims 12 to 14, characterised in that the clamping device (8) is connected with a device for the implementation of a longitudinal motion.

16. An apparatus according to claims 12 to 15, characterised in that the burner device (1) is performed rotatable and consists of two burners (20,21) which are adjustable in longitudinal direction and movable in lateral direction.

17. An apparatus according to one of the claims 12 to 15, characterised in that the burner device (1) consists of a gas distribution ring (40) with a stationary ring burner (39) and being adjustable in longitudinal direction.

18. An apparatus according to one of the claims 12 to 17, characterised in that the device (2) for the feed of a nonflammable gaseous medium is arranged stationary and consists of a ring nozzle ( 27,26,32,37), connected with connecting chambers (24,25), and a clearance of 3 to 10 mm between the outlet of the ring nozzle and the surface of the coating girder (5,36).

19. An apparatus according to claim 18, characterised in that the ring nozzle consists of a stationary hoasing (23), and a rotatable chamber (26) having adjustable inserts (32) in direction of the outlet for changing the opening- and clearance width.

20. An apparatus according to claim 19, in that the inserts (32) are adapted to the cross section contour of the coating girder (5,36).

21. An apparatus according to claim 18, characterised in that a heating isolation (38) is arranged on the side of the ring nozzle (37) showing in direction of the burner device (1).

22. An apparatus according to one of the claims 12 to 21, characterised in that the device (3) for coating of the coating material is formed as an in longitudinal direction adjustable spray gun at least.

23. An apparatus according to one of the claims 12 to 21, characterised in that the coating device (3) is formed as screwing equipment.

24. An apparatus according to one of the claims 12 to 23, characterised in that the burner device (1), the device (2) for the feed of a nonflammable gaseous medium, and the device (3) for the coating of the coating material are arranged in a coating apparatus (9) consisting of a housing (6,11) having removable inserts (12,12') on both front surfaces with recesses(13,13') adapted to the cross section contour of the coating girder(5,36).

25. An apparatus according to claim 24, characterised in that the inserts (12,12') are arranged rotatable.

26. An apparatus according to claim 24 or 25, characterised in that the coating apparatus (9) is arranged movable in longitudinal direction.

27. An apparatus according to claim 26, characterised in that the coating apparatus (9) is guided on a slide (10).

28. An apparatus according to one of the claims 24 to 27, characterised in that a heating chamber (16) and a coating chamber (17) are formed in the coating apparatus (9) which are separated as barrier by means of the device (2) for the feeding of a nonflammable gaseous medium and the discharging air from this.

29. An apparatus according to one of the claims 24 to 28, characterised in that an in longitudinal direction adjustable spray gun (42) is arranged in the coating chamber(17) of the coating apparatus (9) for the coating of a bonding agent.

30. An apparatus according to one of the claims 12 to 29, characterised in that a heat stabilization element is arranged in the cavity of the section on hollow sections as coating girder.

31. An apparatus according to claim 30, characterised in that the heat stabilization element is formed as axial travelling gas burner (39).

## Revendications

1. Méthode d'application d'une couche de matière plastique (4) sur une pièce métallique (5,36) longiligne et plate ou légèrement bombée avec un produit à base de poudre ou de flocons de matière synthétique, grâce aux méthodes suivantes :
a) la pièce à traiter (5,36) est fixée sur un support,
b) la pièce à traiter (5,36) et/ou l'appareillage d'application (9) sont mis en mouvement dans la direction de travail,
c) la pièce à traiter (5,36) est chauffée sur une partie délimitée à une température allant de 80°C à 900°C avec un brûleur à gaz,
d) à une distance définie du brûleur à gaz, la zone d'échauffement effective entre la flamme et la zone d'application de l'enduit (4) est isolée hermétiquement grâce à une paroi et une couche de gaz ininflammable placée exactement entre la paroi et la surface de la pièce à traiter (5,36) et qui empêche le nuage de poudre ou de flocons de s'enflammer.
e) le produit de traitement (4) est appliqué sur la surface métallique cnauffée de la pièce à traiter (5,36),
f) et une fois le traitement terminé, la pièce métallique (5,36) est ôtée de la fixation où elle était maintenue.

2. Méthode d'après le descriptif 1 caractérisée par les variations de vitesse de mouvement de la pièce à traiter (5,36) et/ou de l'appareillage (9) d'application suivant l'épaisseur de la paroi de la pièce à traiter (5,36) et la température de la flamme du brûleur à gaz pendant la période de chauffage et d'application du film synthétique.

3. Méthode d'après les descriptifs 1 ou 2 caractérisée par un réglage du mouvement de la pièce à traiter (5,36) et/ou de l'appareillage (9) d'application : en début de traitement, pendant la phase de chauffage, la vitesse de mouvement est ralentie de manière à compenser la perte de chaleur due à la convection et à la conduction thermique, puis la vitesse est augmentée lentement jusqu'à atteinte de la vitesse de travail prévue et encore augmentée peu avant la fin de l'application.

4. Méthode d'après le descriptif 3 caractérisée par le fait que la vitesse est temporairement réduite à zéro au début du traitement, pendant la période de chauffage.

5. Méthode d'après l'un des descriptifs 1 à 4 caractérisée par le fait que la pièce à traiter (5,36) est mise en mouvement de facon circulaire ou oscillante par rapport à l'axe longitudinal.

6. Méthode d'après l'un des descriptifs 1 à 5 caractérisée par le fait que la couche de séparation est constituée d'au moins un courant continu d'air ou de gaz rebondissant sur la surface de la pièce à traiter (5,36) suivant un angle radial et se partageant en deux courants partiels l'un dans la direction de la flamme du brûleur à gaz et l'autre dans la direction du produit de traitement (4).

7. Méthode d'après l'un des descriptifs 1 à 5 caractérisée par le fait que la couche de séparation est composée de deux différents courants d'air ou de gaz conduits directement l'un à côté de l'autre et détournés l'un en direction de la flamme du brûleur et l'autre en direction du produit de traitement (4) et dont les courants partiels rebondissent sur la pièce à traiter (5,36).

8. Méthode d'après l'un des descriptifs 1 à 7 caractérisée par le fait que la vitesse du courant d'air ou de gaz formant la couche de séparation est réglée de manière à ne pas déranger outre mesure le bon fonctionnement du brûleur ou du courant de produit de traitement.

9. Méthode d'après l'un des descriptifs 1 à 8 caractérisée par le fait que dans le cas d'une pièce à traiter creuse (36), l'espace vide doit être au moins en partie ou complètement chauffé ou isolé thermiquement.

10. Méthode d'après l'un des descriptifs 1 à 9 caractérisée par l'application sur la pièce à traiter (5,36) d'une première couche d'apprêt permettant d'améliorer l'adhérence du produit de traitement (4) avant l'application de celui-ci.

11. Méthode d'après l'un des descriptifs 1 à 10 caractérisée par le fait que le courant d'air est constamment contrôlé et la flamme interrompue dès l'apparition d'une perturbation.

12. Dispositif pour appliquer sur une pièce à traiter (5,36) métallique longiligne plate ou légèrement bombée un film protecteur (4) produit à partir de poudre ou de flocons de matière synthétique comprenant au moins un appareillage de chauffage de la pièce à traiter (5,36) et un appareillage pour l'application du produit de traitement (4), caractérisé par le fait qu'une fixation sur support (8) de la pièce à traiter (5,36) soit prévue, et qu'un brûleur à gaz (1) agissant sur la surface à enduire de la pièce à traiter (5,36), un appareillage (2) pour amenée d'un gaz ininflammable et au moins un appareillage (3) d'application du film synthétique (4) soient installés de telle manière l'un par rapport à l'autre suivant la direction de travail et à une distance déterminée l'un de l'autre, que l'appareillage (2) prévu pour l'amenée d'un gaz ininflammable et la couche de gaz ininflammable constituent une paroi imperméable à l'air séparant la zone d'action effective du brûleur (1) et l'appareillage (3) d'application du film synthétique (4).

13. Dispositif d'après le descriptif 12 caractérisé par le fait qu'un appareillage (42) d'application d'une première couche d'apprêt permettant d'améliorer l'adhérence du produit de traitement est placé entre l'appareillage (2) d'amenée d'un gaz ininflammable et l'appareillage (3) d'application du produit de traitement.

14. Dispositif d'après l'un des descriptifs 12 ou 13 caractérisé par le fait que le support de fixation (8) est couplé à un appareillage de rotation.

15. Dispositif d'après l'un des descriptifs 12 à 14 caractérisé par le fait que le support de fixation (8) est couplé à un appareillage permettant un mouvement longitudinal.

16. Dispositif d'après l'un des descriptifs 12 à 15 caractérisé par le fait que le brûleur (1) est installé de manière à pouvoir effectuer un mouvement rotatif et qu'il est constitué de deux becs (20,21) ajustables longitudinalement et mobiles transversalement.

17. Dispositif d'après l'un des descriptifs 12 à 15 caractérisé par le fait que le brûleur (1) est composé d'un anneau de distribution (40) muni d'un anneau brûleur stationnaire (39) et qu'il est ajustable longitudinalement.

18. Dispositif d'après l'un des descriptifs 12 à 17 caractérisé par le fait que l'appareillage (2) d'amenée du gaz ininflammable est fixe et composé d'un anneau équipé de buses (27, 26, 32, 37) raccordé à des chambres de jonction (24, 25) et qu'il y ait un intervalle de 3 à 10 mm entre les orifices de sortie du gaz de l'anneau à buses et la surface de la pièce à traiter (5,36).

19. Dispositif d'après le descriptif 18 caractérisé par le fait que l'anneau à buses est composé d'un boîtier fixe (23) et d'une chambre rotative (26) qui, en direction de l'orifice de sortie, est équipée de régleurs (32) permettant d'ajuster la largeur de l'ouverture et de l'intervalle.

20. Dispositif d'après le descriptif 19 caractérisé par le fait que les régleurs (32) sont adaptés aux dimensions extérieures du profil de la pièce à traiter (5,36).

21. Dispositif d'après le descriptif 18 caractérisé par le fait qu'une isolation thermique (38) est placée sur la face de l'anneau à buses (37) montrant vers le brûleur (1).

22. Dispositif d'après les descriptifs 12 à 21 caractérisé par le fait que l'appareillage (3) d'application du produit de traitement est composé d'au moins un pistolet ajustable longitudinalement.

23. Dispositif d'après les descriptifs 12 à 21 caractérisé par le fait que l'appareillage (3) d'application du produit de traitement est une crépine.

24. Dispositif d'après les descriptifs 12 à 23 caractérisé par le fait que le brûleur (1), l'appareillage (2) d'amenée d'un gaz ininflammable et l'appareillage (3) d'application du produit de traitement sont placés dans un appareillage (9) composé d'un boîtier (6,11) dont les deux faces sont munies de pièces d'insertion (12,12') interchangeables ayant des évidements (13,13') qui sont adaptés aux mesures extérieures du profil de la pièce à traiter (5,36).

25. Dispositif d'après le descriptif 24 caractérisé par le fait que les pièces d'insertion (12,12') puissent être mises en mouvement rotatif.

26. Dispositif d'après l'un des descriptifs 24 ou 25 caractérisé par le fait que l'appareillage (9) d'application du produit de traitement puisse être mis en mouvement longitudinal.

27. Dispositif d'après le descriptif 26 caractérisé par le fait que l'appareillage (9) d'application du produit de traitement soit installé sur une glissière (10).

28. Dispositif d'après l'un des descriptifs 24 à 27 caractérisé par le fait que, à l'intérieur de l'appareillage (9) d'application du produit de traitement, il se trouve une chambre de chauffage (16) et une chambre d'application (17) qui soient séparées entre elles par une paroi composée de l'appareillage (2) d'amenée d'un gaz ininflammable et de l'air expulsé par celui-ci.

29. Dispositif d'après l'un des descriptifs 24 à 28 caractérisé par le fait qu'à l'intérieur de la chambre d'application (17) de l'appareillage (9) d'application du produit de traitement il y ait un pistolet (42) d'application de la première couche d'apprêt permettant d'améliorer l'adhérence du produit de traitement ajustable longitudinalement.

30. Dispositif d'après l'un des descriptifs 12 à 29 caractérisé par le fait qu'un élément d'isolement thermique est placé dans la partie creuse intérieure du profil de la pièce à traiter, dans le cas d'une pièce à traiter creuse (36).

31. Dispositif d'après le descriptif 30 caractérisé par le fait que l'élément de stabilisation thermique est un anneau brûleur à gaz (39) qui peut être déplacé sur un axe.
